# EUROPÄISCHE PATENTSCHRIFT

(11) **EP 0 882 526 B1**
(45) Veröffentlichungstag und Bekanntmachung des Hinweises auf die Patenterteilung: **01.10.2003**
(21) Anmeldenummer: 98250181.9
(22) Anmeldetag: 26.05.1998
(51) Int. Cl.: B21B 19/06

(54) **Verfahren und Vorrichtung zur Vermeidung oder Verminderung trompetenförmiger Aufweitungen am Rohrende beim Schrägwalzen von dünnwandigen Rohren**
Method and device for preventing or reducing trumpet-shaped widenings on a pipe end by skew rolling of thin-walled pipes
Procédé et dispositif pour éviter ou réduire des évasements en forme de trompette à l'extrémité d'un tube lors du laminage oblique de tubes à parois minces

(30) Priorität: 03.06.1997 DE 19724233
(43) Veröffentlichungstag der Anmeldung: 09.12.1998
(73) Patentinhaber: SMS Demag AG, 40237 Düsseldorf (DE)
(72) Erfinder: Pietsch, Jürgen, Dr.-Ing., 41061 Mönchengladbach (DE); Frank, Torsten, 14770 Brandenburg (DE); Baade, Ingo, 47908 Tönisvorst (DE); Salomon, Frank, Dipl.-Ing., 47877 Willich (DE); Randerath, Walter, Dipl.-Ing., 41747 Viersen (DE)
(74) Vertreter: Meissner, Peter E., Dipl.-Ing.

(56) Entgegenhaltungen:
- DE-A- 1 939 778
- DE-A- 2 219 941
- DE-A- 3 622 678

## Beschreibung

Die Erfindung betrifft ein Verfahren und eine Vorrichtung zur Durchführung des Verfahrens zur Vermeidung oder Verminderung trompetenförmiger Aufweitungen am Rohrende beim Schrägwalzen von dünnwandigen Rohren auf einem Asselwalzwerk.

Ein derartiges Verfahren sowie eine derartige Vorrichtung sind gemäß der Oberbegriffe der Ansprüche 1 bzw. 7 aus der DE 44 28 530 A bekannt.

Bisher war die Verwendung von Asselwalzwerken auf die Herstellung dick- bis mittelwandiger Rohrluppen beschränkt In den letzten Jahren wurde das Anwendungsgebiet dank Einführung verschiedener Neuerungen auf dünnwandige Luppen bis etwa D/S ∼ 40 und darüber hinaus erweitert. Bereits bei Überschreitungen von D/S ∼ 10...12 entsteht aber am vorderen Luppenende (am Luppenkopf) eine trompetenförmige Durchmesservergrößerung bzw. Aufweitung, die den Weitertransport und die Weiterverarbeitung der Luppe erschwert, behindert oder unmöglich macht. Die Ursache der trompetenförmigen Aufweitung lässt sich wie folgt erklären. Der Asselwalzprozess ist in drei verschiedene Phasen unterteilt:
Instationäre Phase:
   Anwalzen des Hohlblockes bzw. des vorderen Hohlblockendes bis zum vollständigen Füllen der Umformzone in axialer Walzrichtung.
Stationäre Phase:
   Walzen des Hohlblockes zur Luppe nach dem Füllen der Umformzone unter annähernd gleichmäßigen Temperatur- und Reibungsbedingungen bis zum
   Beginn des Leerens der Umformzone, d.h. wenn die hintere Stirnfläche des
   Hohlblockes die Stelle des ersten Kontaktes zwischen Hohlblock und Walze im Einlaufteil passiert.
Instationäre Phase: Auswalzen des hinteren Hohlblockendes vom Beginn des Leerens bis zum Ende des Leerens der Umformzone, d.h. wenn die hintere Stirnfläche der Luppe die Stelle des letzten Kontaktes zwischen Luppe und Walze im Auslaufteil passiert.

In den instationären Phasen ist der normale stationäre Spannungszustand im Walzgut, d.h. im Hohlblock- bzw. Luppenwerkstoff noch nicht (vorderes Ende) oder nicht mehr (hinteres Ende) vorhanden; denn es fehlt die Zugspannung in axialer Richtung völlig oder teilweise. Da die Materialgeschwindigkeit und der Werkstofffluss beim Asselwalzen, das ein Schrägwalzprozess ist, in Umfangsrichtung des Rohres wesentlich größer als in Längsrichtung ist, fördern bzw. erhöhen höhere Walzgeschwindigkeiten besonders im Stadium des Anwalzens ohne Längsspannung. die Streckung des Materials. Der Werkstofffluss, der durch die radiale Umformung, d.h. durch die Reduktion der Wanddicke erzwungen wird, geht deshalb vorzugsweise in tangentiale Richtung, weniger in longituinale (axiale) Richtung, so daß der Umfang bzw. Durchmesser der Luppe vergrößert wird. Diese lokal und temporär prozessbedingte Durchmesservergrößerung äußert sich am Luppenkopf als trompetenförmige Aufweitung.

Die Triebkraft für diese Aufweitung ist die beim Fehlen von Längszugspannung stattfindende Materialverdrängung pro Zeiteinheit, die hauptsächlich von dem Maß der Wandreduktion und vom Vorschubwinkel beeinflusst wird, wobei auch die Geometrie des verwendeten Hohlblockes für die Behinderung des ungewollten Werkstoffflusses eine wichtige Rolle spielt. Überschreitet die Wanddicke der Luppe ein bestimmtes Maß oder unterschreitet ihr Verhältnis D_{L}/S_{L} einen bestimmten Betrag, z.B. 10, so ist die aufweitungsbedingte Trompetenbildung am Luppenkopf gering oder praktisch nicht wahrnehmbar.

Es ist vorgeschlagen worden (DE 44 28 530 A1), die trichterförmigen Aufweitungen am hinteren Luppenende dadurch zu beeinflussen, dass das Walzgut in eine Einschnürung der kontrolliert axial vorgeschobenen Domstange hineingewalzt wird, so daß in Walzrichtung hinten ein kurzes Rohrluppenende mit verdickter Wand entsteht Abgesehen davon, dass dieser Vorschlag nur am hinteren Luppenende anwendbar ist, benötigt er normalerweise konstante Hohlblocklänge, Walzzeit bzw. Walzgeschwindigkeit, damit der Absatz der Domstange beim Auswalzen des Luppenendes immer genau an der richtigen Stelle zwischen den Walzen steht, was sich praktisch nie realisieren lässt. Ist die Luppe kürzer, kommt der abgesetzte Teil zu spät zwischen die Walzen und die beabsichtigte Wirkung tritt nicht ein. Ist die Luppe länger, dann ist der abgesetzte Teil zu zeitig zwischen den Walzen und das dickwandige Ende wird zu lang, was erhöhte Materialverluste bedeutet. Dies bedeutet, dass die Domstange bei schwankender Hohlblocklänge ständig anders positioniert werden müsste. Um dies zu umgehen, wird beim Stand der Technik vorgeschlagen, die Domstange am Ende des Walzprozesses zu beschleunigen oder anzuhalten; ein Aufwand, der in technologischer Hinsicht und im Hinblick auf den Verschleiß nicht ideal ist. Die Anwendung des bekannten Verfahrens zum Verhindern trompetenförmiger Aufweitungen am hinteren Luppenende lässt sich nicht auf das vordere Luppenende übertragen, so dass andere Wege gefunden werden müssen.

Aus der DE 19 39 778 ist es bekannt, die Walzenanstellung durch einen Schnellgang in kurzer Zeit zu verändern, um damit Einfluss auf die Bildung unterschiedlicher Wandstärken zu nehmen.

Gemäß der DE 36 22 678 kann dies auch erreicht werden, wenn mit einem axial verschieblichen Dom gearbeitet wird, der unterschiedliche Außendurchmesser aufweist. Die Wandstärken können dabei nicht nur in den Endbereichen des Rohres variiert werden, sondern auch über den Rohrverlauf selbst.

Insbesondere für die Einflussnahme auf den Endbereich der zu walzenden Rohre ist die Gerüstausbildung nach der DE 22 19 941 gestaltet, wobei hier nicht nur ein relativ schnelles öffnen des Kalibers, also ein Auseinanderfahren der Walzen, vorgesehen ist, sondern auch eine Verdrehung der Gerüstteile zur Erreichung unterschiedlicher Vorschubgeschwindigkeiten.

Mit einer trompetenförmigen Aufwertung der Rohre beschäftigt sich dieser Stand der Technik nicht.

Aufgabe der vorliegenden Erfindung ist es, ein Verfahren und eine Vorrichtung zum Durchführen des Verfahrens zu finden, mit dem bzw. mit der die trompetenförmige Aufweitung dünnwandiger Luppen an ihrem vorderen Ende beim Anwalzen in ein Asselwalzwerk vermieden oder mindestens in ihren Ausmaßen auf ein unschädliches Maß verringert werden kann.

Zur Lösung der Aufgabe wird erfindungsgemäß vorgeschlagen, dass beim Einlauf des vorderen Hohlblockbereiches in das Asselwalzwerk die radiale Umformung der Luppe gegenüber dem stationären Walzzustand verkleinert und/oder das Widerstandsmoment des Luppenquerschnitts am Kopfende durch Behinderung des tangentialen Werkstoffflusses erhöht wird. Dadurch werden in der instationären Phase beim Anwalzen der Rohrluppe in dem Asselwalzwerk Verhältnisse geschaffen, die dem stationären Walzzustand nahekommen. Der Werkstofffluss in tangentialer Richtung wird verkleinert, so dass die fehlende Zugspannung in axialer Richtung teilweise kompensiert wird. Im Ergebnis ist eine, je nach Rohrwanddicke verringerte oder vermiedene Trompetenbildung am vorderen Luppenende erkennbar.

Um die radiale Umformung der Luppe zu verkleinern wird nach einem besonderen Merkmal der Erfindung vorgeschlagen, dass mindestens eine der Walzen des Asselwalzwerkes während des Anwalzens des Kopfstückes gegenüber dem stationären Zustand mindestens teilweise geöffnet ist und nach dem Füllen der Umformzone schnell geschlossen wird. Dadurch ergibt sich ein vorderes Luppenende mit dickerer Wand als die Sollwanddicke, so daß die Neigung zur Trompetenbildung in starkem Maß behindert oder eingeschränkt wird. Nach dem erfolgten Anwalzen, d.h. nachdem das erstmalige Füllen der Umformzone beendet ist, werden die Arbeitswalzen so schnell wie möglich durch Anstellen in ihre Endstellung bzw. Soll-Arbeitsstellung gefahren. Nun kann die Soll-Luppenwand erzeugt werden und der Soll-Durchmesser stellt sich ein. Dieses Verfahren kann praktiziert werden, indem das Öffnen und Schließen (Quick closing) mit einer Walze, vorzugsweise der Oberwalze oder auch mit zwei oder bevorzugt drei Walzen gleichzeitig vollzogen wird.

Günstige Parameter für das erfindungsgemäße Öffnen der Walzen sind im Patentanspruch 3 angegeben. Der Öffnungsweg Δ DHP ist nach oben dadurch begrenzt, dass das Greifen des Hohlblockes durch die Walzen im Einlaufteil oder im Streckteil noch gewährleistet sein muss. Nötigenfalls kann das Greifen der Luppe in den Walzen durch Drücken mit dem Hohlblockeinstoßer unterstützt oder erzwungen werden. Vorzugsweise sollten alle Walzen in Anfahrstellung um den gleichen Betrag geöffnet sein und nach Auslösen eines Signals bzw. Befehls gleichzeitig zur Endstellung hin geschlossen werden.

Zusätzlich zu dem erfindungsgemäßen Öffnen der Walzen wird nach einem weiteren Merkmal der Erfindung vorgeschlagen, daß zum Anwalzen der Luppe während des Einlaufens des Kopfstückes in das Asselwalzwerk die Drehzahl der Walzen vorübergehend um 10 bis 70%, vorzugsweise um 40 bis 60% gegenüber der Nenndrehzahl vermindert wird. Durch Senkung der Walzenumfangsgeschwindigkeit kann die Streckung in Umfangsrichtung, d.h. die Aufweitung der Luppe etwas vermindert werden. Diese Methode ist allerdings in der Regel beim Auftreten großer trompetenförmiger Aufweitungen am Luppenkopf allein nicht ausreichend, eine Anwendung zusammen mit dem erfindungsgemäßen Öffnen der Walzen ist deshalb von Vorteil.

Eine andere Möglichkeit, die Streckung in Umfangsrichtung zu vermindern, besteht darin, den Vorschubwinkel der Walzen beim Anwalzen herabzusetzen oder anders ausgedrückt, das Anwalzen mit kleinerem Vorschubwinkel, so wie es zur Vermeidung der Triangulation am hinteren Luppenende praktiziert wird, durchzuführen. Erfindungsgemäß wird die Neigung der Walzenachsen, der Vorschubwinkel der Walzen, auf 0° bis 5°, vorzugsweise auf 3° bis 4° herabgesetzt. Eine solche Lösung wurde bisher für das Anwalzen des vorderen Luppenendes technisch nicht realisiert.

Eine weiteres erfindungsgemäßes Merkmal ist dadurch gekennzeichnet, dass die Domstange mit konisch oder zylindrisch abgesetztem vorderen Ende mit abgerundetem oder winkligem Übergang beim Anwalzen so positioniert wird, dass die Wanddickenreduktion verringert wird. Das Anwalzen erfolgt dann mit einer anfänglichen Wanddickenreduktion von etwa 0,5 bis 3 mm, wodurch ebenfalls die Aufweitung des vorderen Rohrluppenendes verringert wird.

Eine Vorrichtung zur Durchführung des Verfahrens ist dadurch gekennzeichnet, dass mindestens eine der Walzen, vorzugsweise alle Walzen des Asselwalzwerkes, mit hydraulischen Schnelllüft- bzw. Schnellschließeinrichtungen versehen sind, mit denen die Walzen in kurzer Zeit auch gegen die Walzkraft radial zum Walzgut anstellbar sind, wobei der Schließweg jeder verschiebbaren Walze maximal der jeweiligen Schulterhöhe oder der maximalen Wanddickenreduktion entspricht. Die erfindungsgemäße Einrichtung muss in der Lage sein, während des Walzens in kurzer Zeit auch gegen die Walzkraft den Walzenabstand zu verringern, d.h. vom teilgeöffneten bis auf den geschlossenen Zustand (in Arbeitsposition) verstellbar sein. Vorzugsweise sollte nach einem weiteren Merkmal der Erfindung der Schließweg stufenlos oder in kleinen Stufen von vorzugsweise 0,5 bis 1 mm veränderbar sein. Das kann z.B. durch eine Hubbegrenzung, wie das Beilegen von Distanzscheiben, erfolgen.

Der Schließvorgang muss automatisch durch ein Signal ausgelöst oder wie es die Erfindung vorsieht, durch eine automatische Steuerung einleitbar sein. In einer günstigen Ausgestaltung der Erfindung ist vorgesehen, dass als Signal zur Steuerung des Schließvorganges der Anstieg des Ankerstroms im Antriebsmotor unter Verwendung eines Zeitschalters verwendbar ist. Eine andere Möglichkeit besteht darin, dass das Signal zur Steuerung des Schließvorgangesvon einem in den Transportweg der Rohrluppe geschalteten Strahlungssensor abnehmbar ist So kann ein Thermo- oder Strahlungssensor (eine Fotozelle) unmittelbar vor dem Einlauf des Hohlblockes zwischen die Walzen oder aber von der Auslaufseite her eingesetzt werden. Die Zeit vom Erkennen des Hohlblockes bis zum Austreten aus der Umformzone bzw. bis zum Beginn des Schließens der Walzen kann annäherungsweise errechnet werden, sollte aber besser für jede Luppenabmessung bei konstanten technologischen Bedingungen empirisch ermittelt werden.

Die Vorteile der vorliegenden Erfindung lassen sich wie folgt zusammenfassen: Durch Vermeidung oder Verminderung der trompetenförmigen Aufweitung des vorderen Luppenendes lässt sich das Anstoßen der Luppe im Auslauf des Asselwalzwerkes und dahinter vermeiden. Damit erhöht sich die Prozessstabilität beim Walzen dünnwandiger Luppen mit einem Durchmesser zu Wandstärken-Verhältnis D/S 10...50. Üblicherweise zuzsätzlich erforderliche Walzgerüste des nachgeordneten Maß- oder Reduzierwalzwerkes zum Reduzieren trompetenförmiger Aufweitungen werden eingespart. Darüber hinaus wird das Aufreißen des Luppenendes (Längsrissbildung) am Luppenkopf sicher vermieden.

Ein Ausführungsbeispiel der Erfindung ist in der Zeichnung dargestellt und wird nachfolgend beschrieben. Es zeigt:
- Figur 1: die Stellung der Asselwalzen in der stationären Phase
- Figur 2: die trompetenförmige Aufweitung am Rohrluppenende
- Figur 3: das Anwalzen der Luppe mit teilangestellten Asselwalzen
- Figur 4: die stationäre Phase nach dem Anwalzen
- Figur 5: das erfindungsgemäße Anwalzen auf abgesetzter Domstange und
- Figur 6: die stationäre Phase nach dem Anwalzen gemäß Figur 5

In der Zeichnungsfigur 1 ist die stationäre Phase zum Walzen einer Rohrluppe dargestellt. Mit A ist die Asselwalze bezeichnet, B bezeichnet eine zylindrische Domstange im Innern der Rohrluppe; die Walzrichtung ist bei WR angegeben. Der in Walzrichtung eingeführte Hohlblock C wird im Asselwalzprozess zu der Luppe D ausgewalzt. Die Asselwalze setzt sich aus dem Einlaufteil G, dem Streckteil bzw. der Schulter E, dem Glättteil F und dem Auslauf- und Rundungsteil H zusammen. Mit X ist die auslaufseitige Wand am vorderen Luppenende bezeichnet. Wie in Figur 1 erkennbar, wird die Luppe D infolge des Werkstoffflusses beim Schrägwalzprozesses in radialer Richtung aufgeweitet, wobei es an dem vorderen Luppenende zu der trompetenförmigen Aufweitung kommt, wie sie in Figur 2 an der rechten Seite der Luppe D erkennbar sind.

Figur 3 stellt den erfindungsgemäßen Vorschlag für ein Asselwalzwerk dar, das mit einer Walzen-Schnellschließeinrichtung ausgestattet ist. Gleiche Teile sind gleich bezeichnet. Das auslaufseitige vordere Luppenende ist mit D1 bezeichnet. Das Anwalzen erfolgt wie in der Zeichnungsfigur dargestellt mit teilgeöffneten Walzen, so daß sich am vorderen Luppenende D1 ein Luppenkopf mit dickerer Wand als die Sollwanddicke D (Figur 1) ergibt. Die Neigung zur Trompetenbildung wird in starkem Maße behindert oder eingeschränkt, indem die Haupttriebkraft der Aufweitung, die Wandreduktion, beim Anwalzen stark herabgesetzt wird. Nach dem erfolgten Anwalzen, d.h. nachdem das erstmalige Füllen der Umformzone beendet ist, werden die Arbeitswalzen so schnell wie möglich durch Anstellen in ihre Endstellung bzw. Soll-Arbeitsstellung gefahren. Dieser Zustand ist in Figur 4 dargestellt. Nun kann die Soll-Luppenwand D2 gewalzt werden, der Soll-Durchmesser stellt sich ein. Dieses Verfahren kann praktiziert werden, indem das Öffnen und Schließen mit einer Walze oder auch mit zwei oder drei Walzen gleichzeitig vollzogen wird. Bevorzugt ist das Schließen und Öffnen mit allen drei Walzen.

Eine weitere Möglichkeit zur Durchführung des erfindungsgemäßen Verfahrens ist in den Figuren 5 und 6 dargestellt. Dabei wird eine vom konische oder in Form eines zylindrischen Absatzes mit abgerundetem oder winkelförmigem Übergang ausgebildete Domstange B eingesetzt, die beim Anwalzen (Figur 5) so positioniert sein muss, dass am Anfang nur eine Wanddickenreduktion von ca. 0,5 bis 3 mm erfolgt. Damit wird die Aufweitung ebenfalls verringert; eine dickere Wand entsteht am vorderen Luppenende.

Wie Figur 6 zeigt, wird nach erfolgtem Anwalzen und Füllen der Umformzone die Domstange vorgeschoben und in dem stationären Walzvorgang wird die Soll-Luppenwand erzeugt. In beiden Fällen, d.h. in den Verfahrensschritten nach den Figuren 3 und 4 wie in den Figuren 5 und 6 lassen sich die in Figur 2 dargestellten trompetenförmig aufgeweiteten Luppenenden vermeiden, weil erfindungsgemäß die radiale Umformung der Luppe gegenüber dem stationären Walzzustand verkleinert und das Widerstandsmoment des Luppenquerschnittes am Kopfende durch Behinderung des tangentialen Werkstoffflusses erhöht wird.

Bei zwei Ausführungsbeispielen der Erfindung ergeben sich folgende Abmessungen:

| | Beispiel 1 | Beispiel 2 |
|---|---|---|
| SH = Hohlblockwanddicke | 14 mm | 10 mm |
| SL = Luppenwanddicke | 7 mm | 4 mm |
| ΔS= Wanddickenreduktion | 7 mm | 6 mm |
| ΔSₐₙ= reduzierte Wanddickenreduktion zum Anwalzen, angenommen 14% von ΔS = 0,14 * 7 | ∼1 mm | ∼3 mm |
| ΔDHP = Öffnungsweg je Walze angenommen 0,86 * ΔS = 0,86 * 7 | ∼6 mm | ∼3mm |
| SLₐₙ = Luppenwanddicke nach vorschlagsgemäßem Anwalzen | | |
| SLₐₙ = S_{L} + ΔDHP = | 7+6 = 13 mm | 4+3 = 7mm |
| SLₐₙ = SH - ΔSₐₙ = | 14-1 = 13 mm | 10-3 = 7 mm |

## Patentansprüche

1. Verfahren zur Vermeidung oder Verminderung trompetenförmiger Aufweitungen am Rohrende beim Schrägwalzen dünnwandiger Rohre auf einem Asselwalzwerk aus einem Hohlblock (c),
**dadurch gekennzeichnet,**
**daß** beim Einlauf des vorderen Hohlblockbereiches in das Asselwalzwerk die radiale Umformung der Luppe (D) gegenüber dem stationären Walz-Zustand verkleinert und/oder das Widerstandsmoment des Luppenquerschnitts am Kopfende durch Verringerung des tangentialen Werkstoffflusses erhöht wird.

2. Verfahren Anspruch 1,
**dadurch gekennzeichnet,**
**daß** zur Verkleinerung der radialen Umformung der Luppe mindestens eine der Walzen des Asselwalzwerkes während des Anwalzens des Kopfstückes gegenüber dem stationären Zustand mindestens teilweise geöffnet ist und nach dem Füllen der Umformzone schnell geschlossen wird.

3. Verfahren nach Anspruch 2,
**dadurch gekennzeichnet,**
**daß** der Betrag der Vergrößerung des Walzenabstandes DHP gegenüber dem für die jeweilige Luppenabmessung technologisch erforderlichen Walzenabstand so bemessen ist, daß die Wandreduktion beim Anwalzen Sₐₙ nur 0% - 80%, vorzugsweise 10% - 50% der Soll-Wandreduktion S beträgt, woraus sich ergibt, daß: und wobei die Gesamtreduktion beträgt.
Dabei bedeuten:
Sₐₙ reduzierte Wanddickenreduktion beim Anwalzen
DHP/Walze Öffnungsweg der Walze
S Soltwandreduktion
Hₛ Schulterhöhe der Walze

4. Verfahren nach einem der Ansprüche 1 bis 3,
**dadurch gekennzeichnet,**
**daß** zum Anwalzen der Luppe währen des Einlaufens des Kopfstückes in das Asselwalzwerk die Drehzahl der Walzen vorübergehend um 10 - 70%, vorzugsweise um 40 - 60% gegenüber der Nenndrehzahl vermindert wird.

5. Verfahren nach einem der Ansprüche 1 bis 4,
**dadurch gekennzeichnet,**
**daß** durch Herabsetzung der Neigung der Walzenachsen der Vorschubwinkel der Walzen auf 0° - 5°, vorzugsweise auf 3° - 4° vermindert wird.

6. Verfahren nach einem der Ansprüche 1 bis 5,
**dadurch gekennzeichnet,**
**daß** eine Domstange mit konisch oder zylindrisch abgesetztem vorderen Ende mit abgerundetem oder winkligem Übergang beim Anwalzen so positioniert wird, daß die Wanddickenreduktion verringert wird und nach dem Anwalzen zur Erzeugung der Sollwanddicke axial verschoben wird.

7. Vorrichtung zum Schrägwalzen dünnwandiger Rohre mit radial zum Walzgut anstellbaren Walzen (A) und einer axial verschiebbaren Dornstange (B) mit konisch oder zylindrisch abgesetztem vorderen Ende und abgerundeten oder winkligen Übergang zur Durchführung des Verfahrens zur Vermeidung oder Verminderung trompetenförmiger Aufweitungen am Rohrluppenende beim Schrägwalzen von dünnwandigen Rohren auf einem Asselwalzwerk aus einem Hohlblock (c) nach einem der Ansprüche 1 bis 6,
**dadurch gekennzeichnet,**
**daß** mindestens eine der Walzen (A) des Asselwalzwerkes mit hydraulischen Schnelllüft- bzw. Schnellschließeinrichtungen versehen sind, mit denen die Walzen (A) in kurzer Zeit auch gegen die Walzkraft radial zum Walzgut anstellbar sind, wobei der Schließweg jeder verschiebbaren Walze (A) maximal der jeweiligen Schulterhöhe oder der maximalen Wanddickenreduktion entspricht.

8. Vorrichtung nach Anspruch 7
**dadurch gekennzeichnet,**
**daß** der Schließweg der Walzen (A) stufenlos oder in kleinen Stufen von vorzugsweise von 0,5 bis 1mm veränderbar ist.

9. Vorrichtung nach einem der Ansprüche 7 und 8
**dadurch gekennzeichnet,**
**daß** der Schließvorgang der Walzen (A) von einer automatischen Steuerung einleitbar ist.

10. Vorrichtung nach einem der Ansprüche 7 bis 9
**dadurch gekennzeichnet,**
**daß** als Signal zur Steuerung des Schließvorganges der Anstieg des Ankerstromes im Antriebsmotor unter Verwendung eines Zeitschalters einsetzbar ist.

11. Vorrichtung nach einem der Ansprüche 7 bis 9
**dadurch gekennzeichnet,**
**daß** das Signal zur Steuerung des Schließvorganges von einem in den Transportweg der Rohrluppe (D) geschalteten Strahlungssensor abnehmbar ist.

12. Vorrichtung nach Anspruch 7,
**dadurch gekennzeichnet,**
**dass** alle Walzen (A) des Asselwatzwerkes mit hydraulischen Schnelllüft-bzw. Schnellschließeinrichtungen versehen sind.

## Claims

1. Method for avoiding or reducing trumpet-shaped expansions at the tube end during the diagonal rolling of thin-walled tubes from a hollow block (C) on an Assel rolling mill,
**characterised in that**
as the leading end of the hollow block passes into the Assel mill, the radial deformation of the loop (D) relative to the steady state roll condition is reduced and/or the moment of resistance of the hollow block cross-section at the head end is increased by reducing the tangential material flow.

2. Method according to Claim 1,
**characterised in that**
to reduce the radial deformation of the tube mouth, at least one of the rolls of the Assel mill is partially opened relative to the steady state condition during the initial rolling of the head portion, and is rapidly closed once the deformation zone has been filled.

3. Method according to Claim 2,
**characterised in that**
the amount by which the rolling gap DHP is enlarged compared with the technologically necessary rolling gap for the respective tube mouth size, is determined such that the wall reduction on entry Sₐₙ is only 0% - 80% and preferably 10% - 50% of the nominal wall reduction S, from which it follows that: and so that the total reduction In the above:
Sₐₙ is the reduced wall thickness reduction during initial rolling
DHP/roll is the opening travel of the roll
S is the nominal wall reduction
H_{S} is the roll shoulder height.

4. Method according to any of Claims 1 to 3,
**characterised in that**
to feed in the tube mouth, during the entry of the head portion into the Assel rolling mill the rotation speed of the rolls is temporarily reduced by 10 - 70% and preferably by 40 - 60% compared with the nominal rotation speed.

5. Method according to any of Claims 1 to 4,
**characterised in that**
by reducing the inclination of the roll axes, the feed angle of the rolls is reduced to 0° - 5° and preferably to 3° - 4°.

6. Method according to any of Claims 1 to 5,
**characterised in that**
a mandrel bar with a conically or cylindrically narrowed front end and a rounded or angular transition, is positioned during initial rolling in such manner that the wall thickness reduction is reduced, and after rolling has begun, the mandrel is displaced axially so as to produce the nominal wall thickness.

7. Device for the diagonal rolling of thin-walled tubes, having rolls (A) that can be adjusted radially relative to the rolled material and having also an axially displaceable mandrel bar (B) with a conically or cylindrically narrowed front end and a rounded or angular transition, designed for implementing the method for avoiding or reducing trumpet-shaped expansions at the tube mouth end during the diagonal rolling of thin-walled tubes from a hollow block (c) on an Assel rolling mill in accordance with any of Claims 1 to 6,
**characterised in that**
at least one of the rolls (A) of the Assel mill is provided with hydraulic rapid-opening and -closing mechanisms by means of which the rolls (A) can be adjusted radially with respect to the rolled material in a short time even against the rolling force, and the closing travel of each displaceable roll is at most equal to the respective shoulder height or to the maximum wall thickness reduction.

8. Device according to Claim 7,
**characterised in that**
the closing travel of the rolls (A) can be varied continuously or in small steps, preferably of 0.5 to 1 mm.

9. Device according to either of Claims 7 or 8,
**characterised in that**
the closing process of the rolls (A) can be initiated by an automatic control unit.

10. Device according to any of Claims 7 to 9,
**characterised in that**
as the signal which triggers control of the closing process, the increase of the armature current in the drive motor can be used, with the participation of a time switch.

11. Device according to any of Claims 7 to 9,
**characterised in that**
the signal which triggers control of the closing process can come from a radiation sensor connected in the transport path of the tube mouth (D).

12. Device according to Claim 7,
**characterised in that**
all the rolls of the Assel rolling mill are provided with hydraulic rapid-opening and -closing mechanisms.

## Revendications

1. Procédé pour empêcher ou diminuer des élargissements en forme de trompette à l'extrémité d'un tube lors du laminage oblique de tubes à paroi mince sur un laminoir Assel à partir d'un bloc creux (C), **caractérisé en ce que**, lors de l'entrée de la zone avant du bloc creux dans le laminoir Assel, la déformation radiale de la loupe (D) est diminuée par rapport à l'état de laminage stationnaire et/ou le moment résistant de la section transversale de loupe à l'extrémité de tête est augmenté par diminution du flux tangentiel de matière.

2. Procédé selon la revendication 1, **caractérisé en ce que**, pour diminuer la déformation radiale de la loupe, au moins un des cylindres du laminoir Assel pendant le laminage de la partie de tête est ouvert au moins partiellement par rapport à l'état stationnaire et est fermé rapidement après le remplissage de la zone de déformation.

3. Procédé selon la revendication 2, **caractérisé en ce que** la valeur de l'augmentation de la distance des cylindres DHP par rapport à la distance des cylindres nécessaire de façon technologique pour la dimension respective de loupe est telle que la réduction de paroi lors du laminage ◆Sₐₙ vaut uniquement 0% - 80%, avantageusement 10% - 50% de la réduction de paroi de consigne ◆S, d'où il résulte que :
◆ Sₐₙ = 0,1 ... 0,5*◆S et ◆DHP/cylindre = 0,5 ... 0,9*◆S, la réduction globale valant ◆S = 0,7 ...1,0*Hₛ,
où :
◆Sₐₙ signifie la réduction d'épaisseur de paroi réduite lors du laminage
◆ DHP/cylindre signifie l'ouverture du cylindre
◆ S signifie la réduction de paroi de consigne
Hₛ signifie la hauteur de l'épaulement du cylindre.

4. Procédé selon une des revendications 1 à 3,
**caractérisé en ce que**, pour laminer la loupe pendant l'entrée de la partie de tête dans le laminoir Assel, la vitesse de rotation des cylindres est diminuée de façon transitoire de 10 - 70%, avantageusement de 40 - 60% par rapport à la vitesse de rotation nominale.

5. Procédé selon une des revendications 1 à 4,
**caractérisé en ce que**, pour diminuer l'inclinaison des axes des cylindres, l'angle d'avance des cylindres est diminué à 0° - 5°, avantageusement à 3° - 4°.

6. Procédé selon une des revendications 1 à 5,
**caractérisé en ce qu'**une tige de mandrin avec une extrémité avant à décrochement conique ou cylindrique ayant une transition arrondie ou angulaire est positionnée lors du laminage de sorte que la réduction d'épaisseur de paroi est diminuée et est déplacée axialement après le laminage pour engendrer l'épaisseur de paroi de consigne.

7. Dispositif pour le laminage oblique de tubes à paroi mince comportant des cylindres (A) pouvant être appliqués radialement contre la matière laminée et une tige de mandrin (B) axialement déplaçable ayant une extrémité avant à décrochement conique ou cylindrique et une transition arrondie ou angulaire, pour la mise en oeuvre du procédé pour empêcher
ou diminuer des évasements en forme de trompette à l'extrémité d'une loupe de tube lors du laminage oblique de tubes à paroi mince dans un laminoir Assel à partir d'un bloc creux (C) selon une des revendications 1 à 6,
**caractérisé en ce qu'**au moins un des cylindres (A) du laminoir Assel est muni de dispositifs de fermeture rapide hydrauliques, grâce auxquels les cylindres (A) peuvent être rapidement appliqués radialement contre la matière laminée également à l'encontre de la force de laminage, la course de fermeture de chaque cylindre déplaçable (A) correspondant au maximum à la hauteur de l'épaulement respective ou à la réduction maximale de l'épaisseur de paroi.

8. Dispositif selon la revendication 7, **caractérisé en ce que** la course de fermeture des cylindres (A) est modifiable de façon continue ou en petites étapes d'avantageusement 0,5 à 1 mm.

9. Dispositif selon une des revendications 7 et 8,
**caractérisé en ce que** le processus de fermeture des cylindres (A) peut être introduit par une commande automatique.

10. Dispositif selon une des revendications 7 à 9,
**caractérisé en ce que**, comme signal pour commander le processus de fermeture, l'augmentation du courant d'induit dans le moteur d'entraînement peut être utilisée en utilisant une minuterie.

11. Dispositif selon une des revendications 7 à 9,
**caractérisé en ce que** le signal pour commander le processus de fermeture est extrait d'un capteur à rayonnement monté dans la voie de transport de la loupe de tube (D).

12. Dispositif selon la revendication 7,
**caractérisé en ce que** tous les cylindres (A) du laminoir Assel sont munis de dispositifs de fermeture rapide hydrauliques.
